# FASCICULE DE BREVET EUROPEEN

(11) **EP 1 147 692 B1**
(45) Date de publication et mention de la délivrance du brevet: **05.06.2002**
(21) Numéro de dépôt: 99958238.0
(22) Date de dépôt: 03.12.1999
(51) Int. Cl.: H05H 1/34

(54) **PIECE D'USURE POUR TORCHE DE TRAVAIL A L'ARC REALISEE EN CUIVRE ALLIE**
AUS KUPFER-LEGIERUNG HERGESTELLTES VERSCHLEISSTEIL FÜR LICHTBOGENBRENNER
WEAR PART FOR ARC WELDING TORCH PRODUCED IN ALLOYED COPPER

(30) Priorité: 18.12.1998 FR 9816038
(43) Date de publication de la demande: 24.10.2001
(73) Titulaire: LA SOUDURE AUTOGENE FRANCAISE, F-75321 Paris Cedex 07 (FR); L'air Liquide, S.A. à Directoire et Conseil de Surveillance pour l'Etude et l'Exploitation des Procédés Georges Claude, 75321 Paris Cedex 07 (FR)
(72) Inventeur: DELZENNE, Michel, F-95130 Franconville (FR); MARHIC, Gérard, F-95000 Cergy Pontoise (FR)
(74) Mandataire: Pittis, Olivier
(86) Numéro de dépôt international: FR9903001
(87) Numéro de publication internationale: WO0038485

(56) Documents cités:
- EP-A- 0 634 886
- DE-A- 1 558 790
- DATABASE WPI Section Ch, Week 198706 Derwent Publications Ltd., London, GB; Class M23, AN 1987-039152 XP002132027 & JP 61 293687 A (TAGUCHI C), 24 décembre 1986 (1986-12-24)
- PATENT ABSTRACTS OF JAPAN vol. 018, no. 203 (M-1590), 11 avril 1994 (1994-04-11) & JP 06 007961 A (HONDA MOTOR CO LTD), 18 janvier 1994 (1994-01-18)
- PATENT ABSTRACTS OF JAPAN vol. 097, no. 006, 30 juin 1997 (1997-06-30) & JP 09 035892 A (KOBE STEEL LTD), 7 février 1997 (1997-02-07) cité dans la demande
- PATENT ABSTRACTS OF JAPAN vol. 015, no. 121 (E-1049), 25 mars 1991 (1991-03-25) & JP 03 011599 A (TANAKA SEISAKUSHO KK), 18 janvier 1991 (1991-01-18) cité dans la demande
- DATABASE WPI Section Ch, Week 7750 Derwent Publications Ltd., London, GB; Class M26, AN 77-88864Y XP002113785 & JP 52 130098 A (MITSUBISHI MALLORY), 1 novembre 1977 (1977-11-01)
- DATABASE WPI Section Ch, Week 197716 Derwent Publications Ltd., London, GB; Class M23, AN 1977-28178Y XP002132028 & JP 52 031925 A (TOKYO SHIBAURA ELECTRIC CO), 10 mars 1977 (1977-03-10)
- DATABASE WPI Section Ch, Week 199732 Derwent Publications Ltd., London, GB; Class M22, AN 1997-349655 XP002132029 & SU 1 839 385 A (ELECTROWELDING EQUIP RES DES INST), 27 novembre 1996 (1996-11-27)

## Description

La présente invention concerne le domaine des pièces d'usure ou consommables pour torches à arc électrique, notamment pour torches à plasma, comportant une électrode, typiquement la cathode, dont une extrémité est centrée en regard d'un orifice d'éjection d'un jet formé de gaz et d'un arc électrique, tel un jet de plasma, ledit orifice formant diaphragme de constriction et étant porté par une pièce d'usure appelée tuyère.

Habituellement, dans le cas d'une torche à plasma, un débit convenable de gaz sous pression, dit gaz plasmagène, est introduit dans la torche à plasma, est ensuite distribué entre l'électrode et la tuyère, et s'écoule par l'orifice de ladite tuyère en direction de la pièce de travail, par exemple une tôle d'acier de construction à couper ou des pièces à souder ensemble.

En général, les systèmes ou installations de coupage plasma comprennent au moins une torche à plasma, une source de courant, un système d'allumage d'arc et des moyens d'alimentation en fluides, tels que un gaz plasmagène, éventuellement un gaz de protection ou un fluide post-injecté, et un fluide de refroidissement de la torche.

La torche à plasma peut être tenue à la main ou peut être montée sur une machine automatique de découpe 2D, de type portique (X, Y) ou 3D de type robot (X, Y, Z).

Habituellement, le procédé de coupage plasma exploite les effets thermique et cinétique d'un jet plasma pour fondre le matériau à découper et expulser le matériau fondu hors de la saignée de coupe formée consécutivement à un déplacement relatif de la torche par rapport à la pièce de travail, c'est-à-dire la pièce à couper.

De façon connue en soi, un système d'allumage d'arc, du type à haute fréquence ou à mise en court-circuit de l'électrode et de la tuyère, est utilisé pour établir un arc pilote, généralement de faible intensité de courant, entre l'électrode portée par la torche et formant cathode, et la tuyère également portée par la torche et formant anode.

Ensuite, dans le cas d'une découpe de matériaux non-métalliques, l'intensité du courant d'arc pilote est portée à une valeur généralement supérieure pour atteindre la valeur d'intensité du courant de coupe souhaitée et, éventuellement, le gaz plasmagène de l'arc pilote est remplacé par un autre gaz ou mélange gazeux formant alors gaz plasmagène de coupe (système à arc soufflé ou non-transféré). Un mouvement est subséquemment communiqué, généralement à la torche, pour commencer l'opération de découpe proprement dite.

De manière alternative, dans le cas d'une découpe de matériaux métalliques, l'arc pilote est transféré à la pièce de travail formant alors anode, le circuit électrique de la tuyère est ouvert, l'intensité de courant de l'arc est portée à une valeur correspondant à l'intensité de courant de coupe, le gaz plasmagène de l'arc pilote est éventuellement remplacé par un autre gaz ou mélange gazeux formant alors gaz plasmagène de coupe (système à arc transféré). Un mouvement est ensuite communiqué, généralement à la torche, pour commencer l'opération de découpe proprement dite.

Cependant, dans tous les cas, il est nécessaire que le ou les matériaux constitutifs des pièces d'usure que sont l'électrode et la tuyère soient choisis avec soin, de manière à ce que ces pièces d'usure puissent résister le plus longtemps possible aux contraintes physico-chimiques, notamment thermiques, auxquelles elles sont soumises durant l'opération de coupage et donc ainsi diminuer leur fréquence de remplacement lorsqu'elles sont usées et impropres à assurer un fonctionnement correct et efficace de la torche de coupage plasma.

En d'autres termes, les pièces d'usure de la torche à plasma doivent répondre non seulement à des exigences techniques sévères, mais aussi à des exigences économiques car leur coût ne doit pas être trop élevé compte-tenu de leur fréquence de remplacement élevée.

Plus précisément, les exigences techniques à respecter sont notamment :
- une conductivité électrique élevée pour permettre le passage du courant électrique utile sans échauffement excessif du matériau par effet Joule ou, autrement dit, avoir la possibilité de réduire les sections métalliques utiles ou d'allonger les éléments conducteurs sans risque de concentration excessive de chaleur.
- une conductivité thermique et une diffusivité thermique élevées pour permettre la propagation rapide d'un flux de chaleur au sein du matériau, dans lequel est réalisé la tuyère ou l'électrode, depuis une zone de voisinage avec un arc électrique à haute température vers une zone d'échange avec un fluide de refroidissement sans que, localement, la température de fusion du matériau ou de l'un de ses constituants soit atteinte.
- une résistance mécanique suffisante pour supporter les contraintes imposées par le mode d'assemblage des électrodes et des tuyères sur le corps de torche et éventuellement par le frottement de l'extrémité de la tuyère sur la surface à découper.
- une utilisation de matériaux d'usage courant pour un approvisionnement aisé et une bonne usinabilité pour un coût de fabrication, par grande quantité, acceptable et compatible au plan industriel.

Actuellement, l'art antérieur enseigne que les pièces d'usure, c'est-à-dire les électrodes et les tuyères de torches à plasma, doivent être réalisées en cuivre. A ce titre, on peut citer les documents US-A-3.575.568 et EP-A-444344 qui décrivent l'utilisation d'électrodes en cuivre.

Or, le cuivre n'est pas un matériau idéal pour réaliser des pièces d'usure, telles que tuyères et électrodes, en particulier pour torches à plasma, du fait de la faible aptitude du cuivre à l'usinage et de sa malléabilité trop élevée et son aptitude à la déformation trop importante à l'état recuit, lequel état recuit peut être atteint par les effets combinés d'un échauffement important lors de fonctionnements intensifs de la torche à plasma et d'un temps de maintien en température, d'où il peut résulter des problèmes lors du démontage par dévissage des pièces d'usure, notamment des électrodes et des tuyères, en vue de leur remplacement. A titre comparatif, l'indice d'usinabilité du cuivre n'est que de 20 par rapport à un laiton de décolletage pris comme base 100.

De là, certains documents préconisent de réaliser certains des pièces d'usure de torche en un alliage de cuivre avec un ou plusieurs autres matériaux de manière à augmenter la durée de vie de ces pièces d'usure ou faciliter leur fabrication.

Ainsi, le document JP-A-09035892 enseigne une électrode de torche à plasma formée d'un alliage ternaire de cuivre, de zirconium et de chrome pouvant être utilisée pendant 350 heures.

En outre, le document EP-A-634886 décrit une tuyère de torche à plasma formée d'un alliage binaire de plus de 99.5% de cuivre et de 0.10 à 0.20 % de zirconium.

De façon analogue, le document JP-A-03011599 divulgue une électrode de torche à plasma formée d'un alliage binaire, dans ce cas, de cuivre et de 0.01 à 0.15 % de zirconium.

Par ailleurs, le document JP-A-760047397 a trait à une électrode de torche à plasma formée d'un alliage de 0.05 à 2% de tellure, de 25 à 40% d'argent ou de cuivre et les reste étant du tungstène.

On peut aussi citer le document DE-A-19626941 qui décrit un alliage contenant majoritairement de l'aluminium additionné de 3% de cuivre, de 0.5% de magnésium et de 5% d'antimoine, ainsi que le document WO-A-92/14576 ayant trait à des carbures de céramiques ultra-fins obtenus par plasma.

Le problème qui se pose alors est de concevoir des pièces d'usure pour torches améliorées, en particulier pour torches à plasma, qui soient capables de répondre favorablement aux exigences et contraintes susmentionnées, c'est-à-dire des pièces d'usure ayant des durées de vie au moins aussi bonnes, voire plus élevées, que celles existant actuellement, c'est-à-dire des pièces d'usure en cuivre ou les alliages susmentionnés, telles qu'habituellement préconisées dans l'art antérieur, sans toutefois présenter les problèmes d'usinage et de malléabilité rencontrés avec le cuivre.

De là, il a été mis en évidence, dans le cadre de la présente invention, que certains alliages particuliers de cuivre, non connus de l'art antérieur, présentaient des propriétés intéressantes et assez inattendues, et permettaient d'aboutir à des pièces d'usure de durée de vie au moins équivalente, voire augmentée, par rapport aux pièces d'usure en cuivre connues de l'art antérieur.

En d'autres termes, il apparaît que l'addition de petites quantités de certains éléments chimiques particuliers au cuivre, en particulier le tellure, le chrome ou le plomb, confèrent à l'alliage de cuivre ainsi obtenu des caractéristiques mécaniques et/ou d'usinage intéressantes, c'est-à-dire considérablement améliorées et ce, sans altérer les propriétés fondamentales de conductivités électriques et thermique, de durée de vie et de résistance à la corrosion des pièces d'usure réalisées en un tel alliage.

Ainsi, il a été montré que les matériaux constitutifs des pièces d'usure préférés, c'est-à-dire les mieux adaptés aux exigences imposées lors du fonctionnement de la torche à arc électrique, en particulier l'électrode et la tuyère dans le cas d'une torche à plasma, sont des alliages particuliers de cuivre ou cuivres alliés dont la teneur en certains éléments d'addition particuliers est non-nulle mais généralement inférieure à 2.5 %, voire inférieure à 2%, voire même inférieure à 1%. Dans le cadre de la présente invention, les pourcentages (%) sont des pourcentages en poids.

De plus, la présente invention entend aussi proposer des matériaux d'alliages pouvant être utilisés pour réaliser d'autres éléments consommables ou pièces d'usure pour torche à arc électrique, en particulier pour torches de soudage TIG, MIG ou MAG, tels notamment les pinces porte-électrodes ou les sièges de pinces porte-électrodes, étant donné que l'art antérieur ne décrit aucun alliage satisafisant pouvant être utilisé pour réaliser ce type de pièces d'usure.

Une pièce d'usure pour torche de travail à l'arc électrique selon la présente invention est définie par les revendications 1 et 2. Des modes particuliers de réalisation de pièces d'usure selon la présente invention sont définis dans les revendications 3 à 8, 13 et 14.

Dans le cadre de la présente invention, les termes "pièce d'usure" sont équivalents aux termes "pièce consommable" et correspondent aux éléments ou pièces constituant les parties de la torche de travail à l'arc électrique susceptibles de subir une altération importante lors du fonctionnement de la torche nécessitant leur remplacement fréquemment, en particulier les électrodes et les tuyères pour torche à plasma, ou les pinces porte-électrodes et les sièges de pinces porte-électrodes pour torches TIG, MIG ou MAG.

Les électrodes pour torche ou chalumeau peuvent revêtir des formes variées mais, en général, une électrode est généralement de forme allongée, notamment de forme ou d'allure générale cylindrique ou cylindrotronconique, et porte un insert émissif, notamment en hafnium, en tungstène ou en zirconium, fixé à son extrémité active ou extrémité inférieure ou aval.

De même, les tuyères pour torche ou chalumeau peuvent revêtir des formes variées mais, en général, une tuyère est généralement de forme de coupelle ou de manchon, et est percée d'un orifice de passage de gaz.

De telles électrodes et tuyères sont décrites dans de nombreux documents de l'art antérieur et, dès lors, leur agencement dans la torche, leur structure générale et leur mode de fonctionnement ne seront pas détaillés ci-après.

Toutefois, à titre d'exemples, on peut se reporter aux documents suivants : EP-A-750449, EP-A-278797, EP-A-573330 et EP-A-817547, qui décrivent les torches à plasma.

Par ailleurs, selon la présente invention, le choix du ou des matériaux d'alliage peut se faire en fonction de plusieurs paramètres ou conditions.

Ainsi, lorsque une usinabilité aisée et un faible prix de revient de fabrication par usinage sont primordiaux et qu'il est nécessaire de conserver une conductivité thermique et électrique correcte, on utilise préférentiellement, en tant que matériau constitutif des pièces d'usure, des cuivres alliés contenant des éléments favorisant l'usinage, tels que :
- des alliages de cuivre et de tellure (Cu-Te) contenant, par exemple, d'environ 0,3% à 0,7% de tellure, de tels alliages sont appelés alliages de type cupro-tellure ; ou
- des alliages de cuivre et de plomb (Cu-Pb) qui présentent des propriétés très voisines de celles du cupro- tellure.

En effet, il a été mis en évidence que l'addition de ces éléments insolubles, tels Te et Pb, dispersés en fins globules améliore notablement l'aptitude du cuivre à l'usinage car ces éléments rendent les copeaux courts et cassants en facilitant leur fractionnement, et il s'ensuit que l'aptitude à l'usinage de ces alliages de cuivre est tout-à-fait comparable à celle des laitons de décolletage.

Les pièces d'usure constituées de tels alliages de cuivre peuvent être utilisées dans toute application de travail à l'arc plasma engendrant une température à proximité des surfaces avoisinant l'arc plasma, durant le fonctionnement de la torche, qui ne dépasse pas la température de fusion des éléments d'addition constituant l'alliage, à savoir : 330°C pour le plomb et 450°C pour le tellure.

Par contre, lorsqu'une résistance mécanique élevée est recherchée, ainsi qu'une bonne conductivité thermique et électrique, on préfère utiliser des cuivres alliés à durcissement structural susceptibles de procurer une haute résistance aux déformations, particulièrement à chaud, tels que :
- des alliages de cuivre et de chrome (Cu-Cr) contenant, par exemple, d'environ 0,5% à 1% de chrome, de tels alliages sont appelés alliages de type cupro-chrome ;
- des alliages de cuivre et de zirconium (Cu-Zr) contenant, par exemple, d'environ 0,1% à 0,2% de zirconium, de tels alliages sont appelés alliages de type cupro-zirconium ; ou
- des alliages de cuivre, de chrome et de zirconium (Cu-Cr-Zr) contenant, par exemple, environ 0,8% de chrome et 0,15% de zirconium, de tels alliages sont appelés alliages de type cupro-chrome-zirconium.

En effet, le durcissement structural est un phénomène qui permet d'améliorer les caractéristiques mécaniques et électriques d'un alliage, en particulier par traitement thermique de mise en solution des éléments d'addition, par trempe et par revenu.

En pratique, un écrouissage (E) est appliqué, soit entre la trempe (T) et le revenu (R), soit après le revenu (R), ce qui permet d'obtenir des caractéristiques mécaniques plus élevées encore.

Il s'agit des états TER et TRE pour lesquels le durcissement structural et l'écrouissage cumulent leurs effets.

De tels alliages, dans les états cités précédemment, présentent une usinabilité inférieure au cupro-tellure, mais supérieure à celle du cuivre non-allié.

Le procédé de fabrication d'une pièce d'usure selon la présente invention est défini par la revendication 9. Des pièces d'usure obtenues par un tel procédé sont définies dans les revendications 10 et 11.

Selon un autre aspect, l'invention concerne aussi une torche de travail à l'arc électrique, en particulier un torche à plasma ou une torche TIG (Tungsten Inert Gas), MIG (Métal Inert Gas) ou MAG (Metal Active Gas) comprenant au moins une pièce d'usure selon l'invention, en particulier une pince porte-électrode et/ou un siège de pince porte-électrode.

L'invention va maintenant être décrite plus en détail à l'aide d'exemples de modes de réalisation schématisés sur les figures annexées, lesquels sont donnés à titre illustratif mais non limitatif.

La figure 9 schématise l'extrémité inférieure ou extrémité active, vue en coupe longitudinale, d'une torche de coupage plasma comprenant un corps de torche 91 comportant :
- un corps supérieur 92 réalisé en un matériau conducteur de l'électricité et formant porte-électrode ;
- un corps inférieur 93 réalisé en un matériau conducteur de l'électricité et formant porte-tuyère ; et
- un corps intermédiaire 94 réalisé en un matériau non-conducteur de l'électricité et intercalé entre le corps supérieur 92 et le corps inférieur 93, de sorte d'isoler électriquement le corps supérieur 92 et le corps inférieur 93, l'un de l'autre, et à les maintenir de manière concentrique, l'un à l'autre.

Un enrobage 95, réalisé en un matériau électriquement isolant, lie mécaniquement l'ensemble formé par le corps supérieur 92, le corps inférieur 93 et le corps intermédiaire 94, de façon à ne former qu'un bloc unique.

Une électrode 96, en forme de coupelle à fond borgne et constituant une pièce d'usure de la torche, est vissée à étanchéité sur le porte-électrode formé par le corps supérieur 92.

De manière analogue, une tuyère 97, en forme de coupelle à fond percé d'un orifice calibré 97a de sortie du jet de plasma, constituant une pièce d'usure de la torche, est vissée à étanchéité sur le porte-tuyère formé par le corps inférieur 93.

Un débit de gaz G sous pression est distribué par un orifice 98, via un tube plongeur 99, vers le fond intérieur de l'électrode 96, puis remonte en sens inverse dans une chambre à section circulaire 910 aménagée entre la surface extérieure du tube plongeur 99 et la surface intérieure du porte-électrode formé par le corps supérieur 92.

Une première portion G1 dudit débit de gaz G sous pression est dérivée par une première série d'orifices calibrés 921 pratiqués dans la paroi du porte-électrode formé par le corps supérieur 92, puis par canalisation entre les parois externes du porte-électrode, de l'électrode 96 et les parois internes de l'intermédiaire isolant 94 et de la tuyère 97, avant d'être évacué à l'extérieur de ladite tuyère 97 par l'orifice d'éjection 97a.

La seconde portion G2 du débit de gaz G sous pression est distribuée successivement par les couronnes d'orifices calibrés 922, 941 et 931, vers une section annulaire 981 délimitée par les parois externes du porte-électrode, de la tuyère 97 et la paroi interne d'une buse 98 réalisée généralement en un matériau électriquement isolant.

Le débit de gaz G1 forme le gaz plasmagène et concoure donc à la formation de l'arc et du jet plasma à haute température lorsque le système de découpe plasma est en cours d'opération.

Le débit initial de gaz G1 et le débit de gaz résiduel G2 forment le moyen de refroidissement par convection forcée du corps de torche 91, de l'électrode 96 et de la tuyère 97.

Les figures 1 à 8 représentent, quant à elles, des exemples de schémas de réalisation de tuyères et d'électrodes, c'est-à-dire de pièces d'usure entrant dans le cadre de la présente invention, pour différents types de torches.

Ainsi, la figure 1 montre, selon une vue en coupe longitudinale, une électrode 1 à corps massif constituée d'un corps d'électrode 2, de forme générale axisymétrique en coupelle à fond borgne, comportant,
- à sa partie supérieure ou amont, un taraudage 4 pour permettre un assemblage par vissage de l'électrode 1 sur un corps de torche, comme montré sur la figure 9,
- à sa partie inférieure ou partie active, un alésage 6' pour recevoir, par emmanchement à force, par sertissage et/ou par brasage, un insert émissif 3 constitué de zirconium, de hafnium ou de tungstène, sous une forme pure ou alliée,
- dans sa partie médiane 5, une forme externe polygonale, notamment hexagonale, pour permettre la prise d'une clé de forme adaptée pour effectuer le vissage et le serrage de l'électrode 1 sur son support dans le corps de torche, comme montré sur la figure 9.

Dans cet exemple, la pièce d'usure, c'est-à-dire l'électrode 1, est constituée d'un cuivre allié de type cupro-tellure ayant teneur en tellure d'environ 0,3 à 0,7%, le reste étant essentiellement du cuivre et éventuellement des impuretés inévitables.

Cette électrode 1 est fabriquée à partir d'une barre de cupro-tellure de section hexagonale, qui est soumise à un usinage par décolletage à grande cadence, ce qui permet d'obtenir des électrodes à faible prix de revient, et à efficacité d'utilisation et durée de vie élevées.

La figure 2 représente, quant à elle, une électrode 1 à résistance mécanique élevée de forme générale analogue à celle de la figure 1 ; les parties similaires ou identiques portent les mêmes références.

Selon la figure 2, l'électrode 1 comporte, dans sa partie médiane 5, une forme externe prismatique ou semi-prismatique permettant la prise d'une clé de forme adaptée pour le vissage et le blocage de l'électrode 1 sur son support dans le corps de torche.

En outre, une gorge 7, destinée à recevoir un joint torique d'étanchéité, est pratiquée entre le filetage 4 et une portée 8 formant butée d'assemblage.

Dans cet exemple, la pièce d'usure, c'est-à-dire le corps d'électrode 2 de l'électrode 1, est réalisée en cuivre allié de type cupro-chrome ayant une teneur en chrome d'environ 0,5% à 1%, ce qui permet d'obtenir, malgré l'affaiblissement de section engendré par la gorge 7, une électrode de résistance mécanique suffisante pour supporter des serrages et desserrages à couple important au moyen d'une clé, sans risque de rupture par torsion, cisaillement et/ou allongement dans la zone d'affaiblissement de section.

Une telle électrode présente une tenue thermique élevée car l'utilisation d'un cuivre allié de type cupro-chrome pour la réalisation de l'électrode 1 permet d'en conserver l'intégrité géométrique, notamment au voisinage de l'insert émissif 3, c'est-à-dire sans fusion locale, malgré une température importante de l'extrémité active portant l'insert 3, par exemple, lorsqu'un premier arc électrique est allumé sans recours à un système d'allumage par haute fréquence (HF), c'est-à-dire après mise en court-circuit temporaire de l'extrémité de l'électrode 1 et le fond de la tuyère de la torche.

Pour une telle application, c'est-à-dire un amorçage par court-circuit, le cupro-tellure est peu recommandé car, lors du parcours de l'arc entre le point de rupture de court-circuit et le point final de sa fixation sur l'insert émissif 3, les globules de tellure, insolubles dans le cuivre mais entrant en fusion à environ 450°C, ont tendance à se vaporiser ou à ruisseler sur les surfaces correspondantes en altérant ainsi la géométrie de ces surfaces, à perturber l'écoulement du débit de gaz plasmagène et, par conséquent, à conduire à une dégradation rapide des performances de coupe de la colonne de plasma d'arc.

La figure 3 schématise, quant à elle, une tuyère à bas prix de revient pour torche à plasma entrant dans le cadre de la présente invention.

Plus précisément, la tuyère 7, de forme générale en coupelle à fond percé, comporte un évidement interne 17, un canal 7a de passage du gaz plasmagène et de l'arc électrique, et un filetage 18 à sa partie supérieure externe pour permettre un assemblage par vissage sur un corps de torche, comme montré sur la figure 9.

Dans cet exemple, l'utilisation d'un cuivre allié de type cupro-tellure ayant une teneur en tellure de 0,3% à 0,7%, en tant que matériau constitutif de la pièce d'usure, c'est-à-dire de la tuyère 7, permet de réaliser un usinage par décolletage à grande cadence et conduit donc à obtenir des tuyères à faible prix de revient.

La figure 4 schématise, quant à elle, une tuyère à tenue thermique élevée pour torche à plasma, de forme générale analogue à celle de la figure 3 ; les parties identiques ou similaires portent les mêmes références.

La tuyère 7 de la figure 4, de forme générale également en coupelle à fond percé, comporte, là aussi, un évidement interne 17 et un canal 7a de passage du gaz plasmagène et de l'arc électrique.

Les dimensions du canal 7a sont telles que le jet plasma est fortement constricté et qu'il s'ensuit un échange thermique très important entre ledit jet plasma et la tuyère 7, dans la région des parois dudit canal 7a, conduisant alors à un échauffement desdites parois à une température pouvant atteindre parfois plus de 500°C.

De là, il est préférable d'utiliser, dans ce cas, un matériau constitutif de la tuyère 7, à savoir un cuivre allié de type cupro-chrome contenant de 0,5 à 1% de chrome, pour permettre de conserver l'intégrité géométrique de la tuyère 7, notamment des parois du canal 7a, c'est-à-dire sensiblement sans fusion locale et ce, malgré une température importante desdites parois.

Là encore, le cupro-tellure est beaucoup moins recommandé pour les raisons précitées (cf. figure 3).

La figure 5 schématise, quant à elle, un autre mode de réalisation d'une tuyère 7 à tenue thermique élevée et prix de revient modéré entrant dans le cadre de la présente invention.

La tuyère 7de la figure 5 est une pièce d'usure composite, c'est-à-dire une tuyère réalisée en deux parties, à savoir :
- une partie supérieure 19 réalisée en cupro-tellure contenant une teneur en tellure comprise entre 0,3 et 0,7%, comme expliqué ci-avant, permettant un usinage aisé par décolletage à grande cadence et permettant d'obtenir. dès lors, un gain substantiel de prix de revient sur une partie de volume important, et
- une partie inférieure 20, comportant le canal 7a d'éjection du jet plasma, réalisée en cupro-chrome contenant une teneur en chrome de 0,5 à 1%, garantissant une bonne tenue thermique au voisinage d'un jet plasma fortement constricté. La partie inférieure 20 est assemblée par emmanchement à force ou par brasage dans la partie supérieure 19.

La figure 6 représente une électrode 61 complexe à faible prix de revient, selon l'invention, composée d'un corps principal 62, réalisé par exemple en laiton de décolletage (CuZn39Pb2 ou CuZn40Pb3), de forme générale de révolution et comportant à sa partie inférieure ou partie active, un premier alésage 65 et un second alésage 60 de diamètre plus faible. Un tube plongeur 63, de forme cylindrique, réalisé en laiton de décolletage d'une nuance analogue à celle du corps principal 62, est emmanché à force dans l'alésage 60 du corps principal 62. Un perçage 67 de passage de gaz est réalisé dans le corps principal 62 pour être en communication avec un perçage 68 de diamètre identique et coaxial réalisé dans le tube plongeur 63. Une série d'orifices calibrés 62a est percée à la partie supérieure de l'alésage 65 de façon à mettre en communication la section 69 délimitée, d'une part, par la paroi extérieure du tube plongeur 63 et, d'autre part, par la paroi intérieure de l'alésage 65, avec l'environnement de l'électrode 61. Les orifices calibrés de la série d'orifices calibrés 62a sont percés de manière à déboucher tangentiellement dans l'alésage 65. D'autre part, un ensemble 64 constitué d'un insert émissif en hafnium 64b de forme cylindrique serti dans une enveloppe tubulaire cylindrique 64a réalisée en cupro-chrome à teneur en chrome comprise entre 0,5 et 1%, est emmanché à force dans l'alésage 65, de façon à obturer complètement l'extrémité de l'électrode 61. Ainsi agencée, l'électrode 61 comporte un circuit interne permettant la circulation d'un débit de gaz 66, formant gaz plasmagène, via les perçages 67, 68 vers la surface arrière de l'ensemble 64 pour le refroidir, lorsqu'un arc électrique est formé sur la face inférieure de l'insert émissif 64b, puis de canaliser ledit débit par la section 69 vers les orifices calibrés 62a pour former les courants de gaz 66a nécessaires à la formation de l'arc plasma. Des aménagements supplémentaires sont pratiqués sur la périphérie externe de la partie supérieure du corps d'électrode 62, à savoir : une première gorge 62b destinée à recevoir un système comportant au moins une bille venant du corps de torche et permettant le verrouillage de l'électrode 61 dans ledit corps de torche ; une deuxième gorge 62c destinée à recevoir un joint torique d'étanchéité.

Une telle électrode 61 complexe est utilisée comme élément constitutif d'un ensemble de pièces d'usure, autrement appelé cartouche comme représenté sur la figure 8.

Plus précisément, une cartouche 80 selon la figure 8 comprend une électrode 61, telle que décrite précédemment, une tuyère 82 percée d'un orifice calibré 82a d'éjection du jet de plasma et réalisée en cupro-tellure (teneur en tellure de 0,3 à 0,7%), une cale isolante 83 réalisée en matériau plastique thermodurcissable, un premier joint torique d'étanchéité 85, un deuxième joint d'étanchéité 84. L'ensemble de ces éléments 61, 82, 83, 85 est rendu indissociable par rétreint d'une lèvre mince 82b, venant du corps de la tuyère 82, jusqu'au contact sans jeu de la cale isolante 83 se trouvant alors plaquée et bloquée en position sur un siège 82c usiné dans la tuyère 82.

L'utilisation et le fonctionnement d'un tel ensemble ou cartouche 80 sont notamment décrits dans les documents EP-A-0326445, US-A-4914271, JP-A-2714421, CA-A-1303684 et DE-A-68903645.0

Par ailleurs, la figure 7 schématise une électrode 71 à tenue thermique élevée et à prix de revient modéré, laquelle électrode 71 est réalisée en deux parties, à savoir :
- un corps principal 72 réalisé en un alliage de type cupro-tellure (cuivre + 0,3 à 0,7% de tellure) pour permettre un usinage par décolletage à grande cadence et pour obtenir ainsi un gain substantiel de prix de revient sur une partie de volume important, et
- un pion cylindrique 73 constitué d'un insert émissif en hafnium 73b, de forme cylindrique, serti dans une enveloppe tubulaire cylindrique 73a, réalisée en un alliage de type cupro-chrome (cuivre + 0,5 à 1% de chrome), garantissant une bonne tenue thermique au voisinage de l'arc. Le pion 73 est emmanché à force dans l'alésage 74 pratiqué à l'extrémité du corps principal 72.

Bien que les pièces d'usure aient été décrites en relation avec une torche de coupage plasma, il est bien entendu que les pièces d'usure selon la présente invention, en particulier les électrodes, les tuyères, cartouches formées d'un ensemble électrode/tuyère, les pinces porte-électrodes et les sièges de pinces porte-électrodes, ne sont pas limitées aux seules torches de coupage plasma et qu'elles peuvent aussi être destinées à d'autres types de torches ou de chalumeaux, notamment les torches de marquage, de soudage TIG, MIG ou MAG, de projection plasma et, d'une façon générale, toute torche de traitement thermique des matériaux métalliques ou non métalliques.

## Revendications

1. Pièce d'usure pour torche de travail à l'arc électrique, en particulier pour torche TIG, MIG ou MAG, ladite pièce d'usure étant choisie dans le groupe formé par les pinces porte-électrodes et les sièges de pinces porte-électrodes, **caractérisée en ce qu'**au moins une partie de ladite pièce d'usure étant réalisée en un alliage de cuivre contenant :
- au moins 90% de cuivre ; et
- au moins un matériau d'alliage choisi dans le groupe formé par le tellure, le plomb, le zirconium et le chrome.

2. Pièce d'usure (1, 61, 71, 7, 80) pour torche de travail à l'arc électrique, en particulier pour torche à plasma, ladite pièce d'usure étant choisie dans le groupe formé par les électrodes (1, 61, 71), les tuyères (7) et les cartouches (80) formées d'un ensemble électrode/tuyère, au moins une partie de ladite pièce d'usure étant réalisée en un alliage de cuivre, **caractérisée en ce que** ledit alliage de cuivre contient :
- au moins 90 % de cuivre ; et
- de 0.01 % à 5 % d'un matériau d'alliage choisi dans le groupe formé par le tellure et le plomb.

3. Pièce d'usure selon l'une des revendications 1 ou 2, **caractérisée en ce que** la teneur en matériau d'alliage dans l'alliage de cuivre est de 0.05% à 3%.

4. Pièce d'usure selon l'une des revendications 1 ou 2, **caractérisée en ce que** la teneur en cuivre dans l'alliage de cuivre est d'au moins 95%.

5. Pièce d'usure selon l'une des revendications 1 à 4, **caractérisée en ce que** le matériau d'alliage est le tellure et **en ce que** la teneur en tellure dans l'alliage de cuivre est comprise entre 0.1% et 1.5%.

6. Pièce d'usure selon l'une des revendications 1 à 5, **caractérisée en ce que** le matériau d'alliage est le tellure et **en ce que** la teneur en tellure dans l'alliage de cuivre est comprise entre 0.3% et 0.7%.

7. Pièce d'usure selon la revendication 1, **caractérisée en ce que** le matériau d'alliage est le chrome et **en ce que** la teneur en chrome dans l'alliage de cuivre est comprise entre 0.05% et 3%, de préférence entre 0.5 et 1%.

8. Pièce d'usure selon l'une des revendications 1 à 4, **caractérisée en ce que** le matériau d'alliage est le plomb et **en ce que** la teneur en plomb dans l'alliage de cuivre est comprise entré 0.1% et 1.5%, de préférence entre 0,3% et 0,7%.

9. Procédé de fabrication d'une une pièce d'usure (1, 61, 71, 7, 80) pour torche à l'arc électrique réalisée en un alliage de cuivre contenant au moins 80% de cuivre et au moins un matériau d'alliage choisi dans le groupe formé par le le chrome et le zirconium, dans lequel :
(a) on usine mécaniquement ladite pièce d'usure sous une forme souhaitée à partir d'un matériau d'alliage ayant subi au moins une étape de trempe (T) ou au moins une étape de trempe (T) et une étape d'écrouissage (E) ; et
(b) on opère au moins un durcissement structural d'au moins une partie du matériau d'alliage constituant la pièce d'usure obtenue à l'étape (a) par au moins une étape de revenu (R).

10. Pièce d'usure (1, 61, 71, 7, 80) pour torche de travail à l'arc électrique obtenue par le procédé de fabrication selon la revendication 9, en particulier pour torche à plasma, ladite pièce d'usure étant choisie dans le groupe formé par les électrodes (1, 61) les tuyères (7) et les cartouches (80) formées d'un ensemble électrode/tuyère, au moins une partie de ladite pièce d'usure étant réalisée en un alliage de cuivre contenant au moins 95% de cuivre et de 0.1% à 1% d'au moins un matériau d'alliage choisi dans le groupe formé par le chrome et le zirconium.

11. Pièce d'usure selon la revendication 10, **caractérisée en ce que** l'alliage est choisi dans le groupe formé par les alliages de cuivre et de chrome contenant d'environ 0,5% à 1% de chrome, les alliages de cuivre et de zirconium contenant d'environ 0,1% à 0,2% de zirconium, et les alliages de cuivre, de chrome et de zirconium contenant environ 0,70 à 0,90% de chrome et 0,12 à 0.18 % de zirconium.

12. Torche de travail à l'arc électrique, en particulier une torche à plasma ou une torche TIG, MIG ou MAG, comportant au moins une pièce d'usure selon l'une des revendications 1 à 8, 10 ou 11.

13. Electrode (1, 61, 71) pour torche à plasma selon la revendication 2 réalisée en un alliage de cuivre contenant au moins 95 % de cuivre et de 0.01 % à 5 % de tellure.

14. Tuyère (7) pour torche à plasma selon la revendication 2 réalisée en un alliage de cuivre contenant au moins 95 % de cuivre et de 0.01 % à 5 % de tellure.

## Patentansprüche

1. Verschleißteil für elektrischen Lichtbogenschweißbrenner, insbesondere für WIG-, MIG- oder MAG-Schweißbrenner, wobei das besagte Verschleißteil aus der Gruppe ausgewählt wird, die durch die Elektrodenzangen und die Sitze der Elektrodenhalter gebildet wird,
**dadurch gekennzeichnet, dass** wenigstens ein Teil des besagten Verschleißteils aus einer Kupferlegierung hergestellt ist, die enthält:
- wenigstens 90 % Kupfer; und
- wenigstens ein Legierungsmaterial, das aus der Gruppe, die aus dem Tellur, dem Blei, dem Zirkonium und dem Chrom gebildet wird, ausgewählt wird.

2. Verschleißteil (1, 61, 71, 7, 80) für elektrischen Lichtbogenschweißbrenner, insbesondere für Plasmabrenner, wobei das besagte Verschleißteil aus der Gruppe ausgewählt wird, die durch die Elektroden (1, 61, 71), die Düsen (7) und die Kartuschen (80), welche aus einer Einheit von Elektrode und Düse bestehen, gebildet werden, und wenigstens ein Teil des besagten Verschleißteils aus einer Kupferlegierung hergestellt ist,
**dadurch gekennzeichnet, dass** die besagte Kupferlegierung enthält:
- wenigstens 90 % Kupfer; und
- 0,01 % bis 5 % eines Legierungsmaterials, das aus der Gruppe, die aus dem Tellur und dem Blei gesteht, ausgewählt wird.

3. Verschleißteil nach einem der Ansprüche 1 oder 2, **dadurch gekennzeichnet, dass** der Gehalt des Legierungsmaterials in der Kupferlegierung von 0,05 % bis 3 % reicht.

4. Verschleißteil nach einem der Ansprüche 1 oder 2, **dadurch gekennzeichnet, dass** der Gehalt des Kupfers in der Kupferlegierung wenigstens 95 % beträgt.

5. Verschleißteil nach einem der Ansprüche 1 bis 4, **dadurch gekennzeichnet, dass** der Gehalt des Tellurs in der Kupferlegierung zwischen einschließlich 0,1 % und 1,5 % liegt.

6. Verschleißteil nach einem der Ansprüche 1 bis 5, **dadurch gekennzeichnet, dass** das Legierungsmaterial das Tellur ist und der Gehalt des Tellurs in der Kupferlegierung zwischen einschließlich 0,3 % und 1,7 % liegt.

7. Verschleißteil nach Anspruche 1, **dadurch gekennzeichnet, dass** das Legierungsmaterial das Chrom ist und der Gehalt des Chroms in der Kupferlegierung zwischen einschließlich 0,05 % und 3 % und vorzugsweise zwischen 0,5 % und 1 % liegt.

8. Verschleißteil nach einem der Ansprüche 1 bis 4, **dadurch gekennzeichnet, dass** das Legierungsmaterial das Blei ist und der Gehalt des Bleis in der Kupferlegierung zwischen einschließlich 0,1 % und 1,5 % und vorzugsweise zwischen 0,3 % und 0,7 % liegt.

9. Verfahren zur Herstellung eines Verschleißteils (1, 61, 71, 7, 80) für elektrische Lichtbogenbrenner, das aus einer Kupferlegierung hergestellt ist, welche wenigstens 80 % Kupfer und wenigstens ein Legierungsmaterial enthält, das aus der Gruppe, die aus dem Chrom und dem Zirkonium besteht, ausgewählt wird, bei dem
(a) man das besagte Verschleißteil mechanisch und maschinell in eine gewünschte Form bearbeitet und dabei von einem Legierungsmaterial ausgeht, das wenigstens eine Phase der Abschreckhärtung (T) oder wenigstens eine Phase der Abschreckhärtung (T) und eine Phase der Kaltverfestigung (E) durchlaufen hat; und
(b) man wenigstens eine strukturelle Härtung von wenigstens einem Teil des Legierungsmaterials durchführt, welches das Verschleißteil bildet, das mit der Phase (a) durch wenigstens eine Vergütungsphase (R) erhalten wurde.

10. Verschleißteil (1, 61, 71, 7, 80) für elektrischen Lichtbogenschweißbrenner, den man durch das Herstellungsverfahren nach Anspruch 9 erhält, und insbesondere für Plasmabrenner, wobei das besagte Verschleißteil aus der Gruppe ausgewählt wird, die durch die Elektroden (1, 61), die Düsen (7) und die Kartuschen (80), welche aus einer Einheit von Elektrode und Düse bestehen, gebildet werden, und wenigstens ein Teil des besagten Verschleißteils aus einer Kupferlegierung hergestellt ist, die wenigstens 95 % Kupfer und 0,1 % bis 1 % von wenigstens einem Legierungsmaterial enthält, das aus der Gruppe ausgewählt wird, welche aus dem Chrom und dem Zirkonium besteht.

11. Verschleißteil nach Anspruch 10, **dadurch gekennzeichnet, dass** die Legierung aus der Gruppe ausgewählt wird, die aus den Legierungen des Kupfers und des Chroms, welche ungefähr 0,5 % bis 1 % Chrom enthalten, den Legierungen des Kupfers und des Zirkoniums, welche ungefähr 0,1 % bis 0,2 % Zirkonium enthalten, und den Legierungen des Kupfers, des Chroms und des Zirkoniums, die ungefähr 0,70 bis 0,90 % Chrom und 0,12 bis 0,18 % Zirkonium enthalten.

12. Elektrischer Lichtbogenschweißbrenner, insbesondere ein Plasmabrenner oder ein WIG-, MIG- oder MAG-Schweißbrenner, der wenigstens ein Verschleißteil gemäß einem der Ansprüche 1 bis 8, 10 oder 11 enthält.

13. Elektrode (1, 61, 71) für Plasmabrenner gemäß Anspruch 2, die aus einer Kupferlegierung hergestellt ist, welche wenigstens 95 % Kupfer und 0,01 % bis 5 % Tellur enthält.

14. Düse (7) für Plasmabrenner gemäß Anspruch 2, die aus einer Kupferlegierung hergestellt ist, welche wenigstens 95 % Kupfer und 0,01 % bis 5 % Tellur enthält.

## Claims

1. Wear part for an electric-arc work torch, in particular for a TIG, MIG or MAG torch, the said wear part being chosen from the group formed by electrode holders and seats for electrode holders, **characterized in that** at least a portion of the said wear part is made of a copper alloy containing:
- at least 90% copper; and
- at least one alloying material chosen from the group formed by tellurium, lead, zirconium and chromium.

2. Wear part (1, 61, 71, 7, 80) for an electric-arc work torch, in particular for a plasma torch, the said wear part being chosen from the group formed by the electrodes (1, 61, 71), the nozzles (7) and the cartridges (80) formed from an electrode/nozzle combination, at least a portion of the said wear part being made of a copper alloy, **characterized in that** the said copper alloy contains:
- at least 90% copper; and
- from 0.01% to 5% of an alloying material chosen from the group formed by tellurium and lead.

3. Wear part according to either of Claims 1 and 2, **characterized in that** the content of alloying material in the copper the copper alloy is from 0.05% to 3%.

4. Wear part according to either of Claims 1 and 2, **characterized in that** the copper content in the copper alloy is at least 95%.

5. Wear part according to one of Claims 1 to 4, **characterized in that** the alloying material is tellurium and **in that** the tellurium content in the copper alloy is between 0.1% and 1.5%.

6. Wear part according to one of Claims 1 to 5, **characterized in that** the alloying material is tellurium and **in that** the tellurium content in the copper alloy is between 0.3% and 0.7%.

7. Wear part according to Claim 1, **characterized in that** the alloying material is chromium and **in that** the chromium content in the copper alloy is between 0.05% and 3%, preferably between 0.5 and 1%.

8. Wear part according to one of Claims 1 to 4, **characterized in that** the alloying material is lead and **in that** the lead content in the copper alloy is between 0.1% and 1.5%, preferably between 0.3% and 0.7%.

9. Process for manufacturing a wear part for an electric-arc torch, made of a copper alloy containing at least 80% copper and at least one alloying material chosen from the group formed by chromium and zirconium, in which process:
- (a) the said wear part is mechanically machined to the desired shape from an alloy material that has undergone at least one quench-hardening step (Q) or at least one quench-hardening step (Q) and one work-hardening step (W); and
(b) at least one structural hardening operation is carried out on at least a portion of the alloy material constituting the wear part obtained in step (a) by at least one tempering step (T).

10. Wear part (1, 61, 71, 7, 80) for an electric-arc work torch obtained by the manufacturing process according to Claim 9, in particular for a plasma torch, the said wear part being chosen from the group formed by the electrodes (1, 61), the nozzles (7) and the cartridges (80) formed from an electrode/nozzle combination, at least a portion of the said wear part being made of a copper alloy containing at least 95% copper and from 0.1% to 1% of at least one alloying material chosen from the group formed by chromium and zirconium.

11. Wear part according to Claim 10, **characterized in that** the alloy is chosen from the group formed by copper-chromium alloys containing about 0.5% to 1% chromium, copper-zirconium alloys containing about 0.1% to 0.2% zirconium and copper-chromium-zirconium alloys containing about 0.70 to 0.90% chromium and 0.12 to 0.18% zirconium.

12. Electric-arc work torch, in particular a plasma torch or a TIG, MIG or MAG torch, which includes at least one wear part according to one of Claims 1 to 8, 10 and 11.

13. Electrode (1, 61, 71) for a plasma torch according to Claim 2, made of a copper alloy containing at least 95% copper and from 0.01% to 5% tellurium.

14. Nozzle (7) for a plasma torch according to Claim 2, made of a copper alloy containing at least 95% copper and from 0.01% to 5% tellurium.
